# EUROPÄISCHE PATENTSCHRIFT

(11) **EP 1 536 732 B1**
(45) Veröffentlichungstag und Bekanntmachung des Hinweises auf die Patenterteilung: **20.06.2007**
(21) Anmeldenummer: 04764812.6
(22) Anmeldetag: 03.09.2004
(51) Int. Cl.: A61B 6/10, G21F 3/03, G21F 1/12

(54) **LEICHTES STRAHLENSCHUTZMATERIAL FÜR EINEN GROSSEN ENERGIEANWENDUNGSBEREICH**
LIGHT RADIATION PROTECTION MATERIAL FOR A LARGE ENERGY APPLICATION FIELD
MATERIAU LEGER DE PROTECTION CONTRE LES RAYONNEMENTS DESTINE A UNE GRANDE GAMME D'ENERGIES

(30) Priorität: 03.09.2003 DE 10340639; 08.01.2004 DE 102004001328
(43) Veröffentlichungstag der Anmeldung: 08.06.2005
(73) Patentinhaber: Mavig GmbH, 81829 München (DE)
(72) Erfinder: EDER, Heinrich, 81243 München (DE)
(74) Vertreter: Körfer, Thomas
(86) Internationale Anmeldenummer: PCT/EP2004/009860
(87) Internationale Veröffentlichungsnummer: WO 2005/023116

(56) Entgegenhaltungen:
- WO-A-20/04017332
- FR-A- 2 741 472
- US-A- 5 360 666

## Beschreibung

Die Erfindung betrifft ein Blei-Ersatzmaterial für Strahlenschutzzwecke im Energiebereich einer Röntgenröhre mit einer Spannung von 60-140 kV.

Herkömmliche Strahlenschutzkleidung zur Anwendung in der Röntgendiagnostik enthält meist Blei oder Bleioxid als Schutzmaterial.

Eine Substitution dieses Schutzmaterials gegen andere Materialien ist insbesondere aus folgenden Gründen wünschenswert:

Zum einen führt Blei und seine Verarbeitung aufgrund seiner Toxizität zu einer hohen Umweltbelastung, zum anderen führt Blei aufgrund seines sehr hohen Gewichts notwendigerweise zu einem sehr hohen Gewicht der Schutzkleidung und damit zu einer starken physischen Belastung des Anwenders. Beim Tragen von Schutzkleidung, beispielsweise bei medizinischen Operationen, ist das Gewicht für den Tragekomfort und die physische Belastung des Arztes und des Assistenzpersonals von großer Bedeutung.

Deshalb wird seit Jahren nach einem Ersatzmaterial für Blei beim Strahlenschutz gesucht. Dabei wird vorwiegend der Einsatz von chemischen Elementen oder deren Verbindungen mit der Ordnungszahl von 50 bis 76 vorgeschlagen.

Die DE 199 55 192 A1 beschreibt ein Verfahren zur Herstellung eines Strahlungsschutzmaterials aus einem Polymer als Matrixmaterial und dem Pulver eines Metalls hoher Ordnungszahl.

Die DE 201 00 267 U1 beschreibt ein hochelastisches, leichtes, flexibles, gummiartiges Strahlenschutzmaterial, wobei Zusätze von chemischen Elementen und deren Oxide mit einer Ordnungszahl größer gleich 50 zu einem speziellen Polymer gegeben werden.

Zur Gewichtsreduzierung gegenüber herkömmlichen Bleischürzen wird in der EP 0 371 699 A1 ein Material vorgeschlagen, das ebenfalls neben einem Polymer als Matrix Elemente höherer Ordnungszahl aufweist. Dabei wird eine große Anzahl von Metallen genannt.

Die DE 102 34 159.1 beschreibt ein Blei-Ersatzmaterial für Strahlenschutzzwecke im Energiebereich einer Röntgenröhre mit einer Spannung von 60-125 kV.

Die FR-A-2741472 beschreibt Metalllegierungen, die auf dem Gebiet des Strahlenschutzes eingesetzt werden. Die Legierungen enthalten vorzugsweise Blei, oder, wenn kein Blei enthalten ist, weisen diese kein Wolfram auf.

Aus US-A-5,360,666 sind Materialien für Schutzschilder zur Verwendung während einer Strahlentherapie bekannt. Die Materialien sind Legierungen, die aus zwei Elementen bestehen, wovon keines davon Wolfram ist.

Je nach eingesetzten Elementen zeigt der Schwächungsgrad bzw. der Bleigleichwert (International Standard IEC 61331-1, Protective devices against diagnostic medical x-radiation) des jeweiligen Materials eine teilweise sehr ausgeprägte Abhängigkeit von der Strahlenenergie, die eine Funktion der Spannung der Röntgenröhre ist.

Bleifreie Materialien haben gegenüber Blei ein zum Teil stark abweichendes Absorptionsverhalten in Abhängigkeit von der Röntgenenergie. Deshalb ist für die Nachbildung des Absorptionsverhaltens von Blei bei gleichzeitiger Maximierung der Gewichtseinsparung eine vorteilhafte Kombination unterschiedlicher Elemente erforderlich.

So besitzen die bekannten Strahlenschutzkleidungen aus bleifreiem Material gegenüber Blei einen mehr oder minder starken Abfall der Absorption unterhalb von 70 kV und über 110 kV, insbesondere über 125 kV. Das heißt, zur Erzielung der gleichen Abschirmwirkung, wie bei bleihaltigem Material ist für diesen Bereich der Röhrenspannung ein höheres Flächengewicht der Schutzkleidung erforderlich.

Deshalb ist der Anwendungsbereich von handelsüblicher bleifreier Strahlenschutzleidung in der Regel eingeschränkt.

Um Blei für Strahlenschutzzwecke substituieren zu können, ist ein in Bezug auf Blei möglichst gleichartiges Absorptionsverhalten über einen größeren Energiebereich erforderlich, da Strahlenschutzstoffe üblicherweise nach dem Bleigleichwert eingestuft werden und die Strahlenschutzberechnungen häufig auf Bleigleichwerten basieren.

Unter Gesamtbleigleichwert bei einem schutzschichtenförmigen Aufbau eines Blei-Ersatzmaterials versteht man den Bleigleichwert der Summe aller Schutzschichten. Unter Gesamt-Nennbleigleichwert wird der nach DIN EN 61331-3 vom Hersteller für persönliche Schutzausrüstung anzugebende Bleigleichwert verstanden.

Unter Matrixmaterial versteht man die Trägerschicht für die Schutzmaterialien, die beispielsweise aus Gummi, Latex, flexiblen oder festen Polymeren bestehen kann.

Bei bestimmten Röntgenanwendungen, wie der Computertomographie und bei Knochendichtenmessungen, aber auch bei Gepäckprüfungsgeräten, treten Röntgenspannungen von bis zu 140 kV auf.

Die Aufgabe vorliegender Erfindung besteht darin, Blei als Strahlenschutzmaterial hinsichtlich seiner Abschirmeigenschaften über einen weiten Energiebereich einer Röntgenröhre, also über einen großen Energiebereich zu ersetzen und dabei gleichzeitig eine möglichst große Gewichtsreduzierung zu erreichen. Dabei sollen ausschließlich gegenüber Blei umweltfreundliche Materialien zum Einsatz kommen.

Die Aufgabe der Erfindung wird durch ein Blei-Ersatzmaterial für Strahlenschutzzwecke im Energiebereich einer Röntgenröhre mit einer Spannung von 60-140 kV gelöst, wobei das Blei-Ersatzmaterial 12-22 Gew.-% Matrixmaterial, 0-75 Gew.-% Zinn oder Zinnverbindungen, 0-73 Gew.-% Wolfram oder Wolframverbindungen, 0-80 Gew.-% Wismut oder Wismutverbindungen umfasst und wobei höchstens einer der Bestandteile 0 Gew.-% beträgt, wobei es sich bei diesem Bestandteil nicht um Wolfram oder die Wolframverbindung handelt. Die Mixtur erfasst Nenn-Gesamtbleigleichwerte von 0,25-2,0 mm.

Zur Lösung der Aufgabe war es deshalb erforderlich, eine Materialauswahl und deren Mengenauswahl aufzufinden, die die Röntgenstrahlung auch im hohen Energiebereich gut wirksam abschirmen kann.

In überraschender Weise wurde gefunden, dass sich die Absorptionswirkung bei hohen Energien durch hohe Anteile von Wolfram und/oder Wismut, wobei Wolfram immer anwesend ist, in dem Blei-Ersatzmaterial wesentlich verbessert.

In einer bevorzugten Ausführungsform der Erfindung ist das Blei-Ersatzmaterial dadurch gekennzeichnet, dass es 12-22 Gew.-% Matrixmaterial, 0-39 Gew.-% Sn oder Sn-Verbindungen, 0-60 Gew.-% W oder W-Verbindungen und 0-60 Gew.-% Bi oder Bi-Verbindungen umfasst und wobei höchstens einer der Bestandteile 0 Gew.-% beträgt, wobei es sich bei diesem Bestandteil nicht um Wolfram oder die Wolframverbindung handelt.

In einer besonders bevorzugten Ausführungsform der Erfindung ist das Blei-Ersatzmaterial dadurch gekennzeichnet, dass es 12-22 Gew.-% Matrixmaterial, 0-39 Gew.-% Sn oder Sn-Verbindungen, 16-60 Gew.-% W oder W-Verbindungen und 16-60 Gew.-% Bi oder Bi-Verbindungen umfasst.

In einer weiteren bevorzugten Ausführungsform der Erfindung ist das Blei-Ersatzmaterial dadurch gekennzeichnet, dass es 12-22 Gew.-% Matrixmaterial, 40-60 Gew.-% Sn oder Sn-Verbindungen, 7-15 Gew.-% W oder W-Verbindungen und 7-15 Gew.-% Bi oder Bi-Verbindungen umfasst.

In einer weiteren besonders bevorzugten Ausführungsform der Erfindung ist das Blei-Ersatzmaterial dadurch gekennzeichnet, dass es zusätzlich bis 40 Gew.-% eines oder mehrerer der folgenden Elemente Er, Ho, Dy, Tb, Gd, Eu, Sm, La, Ce, Nd, Cs, Ba, I und/oder ihrer Verbindungen und/oder CsI umfasst.

In folgender Tabelle 1 sind die Massen-Schwächungskoeffizienten von Bleifrei-Schutzstoffen außerhalb der Absorptionskanten bei verschiedenen Photonenenergien dargestellt. Die bei der jeweiligen Energie vorteilhaft einzusetzenden Elemente sind unterstrichen.

**Tabelle 1**

| Energie (keV) | Sn | Gd | Er | W | Bi |
|---|---|---|---|---|---|
| 40 | 19,42 | 6,92 | 8,31 | 10,67 | 14,95 |
| 50 | 10,70 | 3,86 | 4,63 | 5,94 | 8,38 |
| 60 | 6,56 | 11,75 | 13,62 | 3,71 | 5,23 |
| 80 | 3,03 | 5,57 | 6,48 | 7,81 | 2,52 |
| 100 | 1,67 | 3,11 | 3,63 | 4,43 | 5,74 |
| 150 | 0,61 | 1,10 | 1,28 | 1,58 | 2.08 |

Durch das Blei-Ersatzmaterial, das zusätzlich eines oder mehrere Elemente Er, Ho, Dy, Tb, Gd, Eu, Sm, La, Ce, Nd, Cs, Ba, I und/oder ihrer Verbindungen und/oder CsI umfasst, wird eine besonders starke Zunahme der Absorptionswirkung erreicht. Auf diese Weise kann das Gewicht der Schutzkleidung wesentlich gesenkt werden.

Zur Erzielung der beschriebenen Eigenschaften können nach der Tabelle 1 die einzelnen Elemente so zusammengestellt werden, dass ein bestimmter Energiebereich abgedeckt wird oder dass sich ein möglichst gleichmäßiger Verlauf der Schwächung über einen größeren Energiebereich ergibt.

In überraschender Weise wurde festgestellt, dass bei Einsatz der oben genannten zusätzlichen Elemente von deren Verbindungen bei dem Blei-Ersatzmaterial ein überproportionaler Anstieg der Schutzwirkung auftritt, vorzugsweise, wenn ihr Gewichtsanteil an dem Blei-Ersatzmaterial zwischen 20% und 40% beträgt.

In einer weiteren bevorzugten Ausführungsform der Erfindung ist das Blei-Ersatzmaterial dadurch gekennzeichnet, dass es zusätzlich bis 40 Gew.-% eines oder mehrerer der folgenden Elemente Ta, Hf, Lu, Yb, Tm, Th, U und/oder ihrer Verbindungen umfasst.

Bei den zusätzlich im Blei-Ersatzmaterial einsetzbaren Metallen Er, Ho, Dy, Tb, Gd, Eu, Sm, La, Ce, Nd, Ba, I, Ta, Hf, Lu, Yb, Tm, Th, U können auch Metalle und/oder ihre Verbindungen und/oder CsI mit einem realtiv geringen Reinheitsgrad eingesetzt werden, wie sie als Abfallprodukte anfallen.

In DIN EN 61331-3 ist eine Abweichung vom Nenn-Bleigleichwert nach unten nicht zugelassen. Lediglich die deutsche Fassung der Norm lässt eine Ausnahme zu, nämlich eine Abweichung von 10% vom Nenn-Bleigleichwert. Aus diesen Gründen ist ein möglichst flacher Verlauf des Bleigleichwerts über die Energie bei einem Blei-Ersatzmaterial anzustreben.

Ein Absinken des Bleigleichwerts unter den Nenn-Bleigleichwert bzw. unter die untere Toleranzgrenze bedeutet, dass das Strahlenschutzmaterial bei den betreffenden Röhrenspannungen nicht genutzt werden kann, da die abschirmende Wirkung zu gering ist. In diesem Fall muss alternativ das Flächengewicht des Blei-Ersatzmaterials soweit erhöht werden, dass die zulässigen Toleranzen der DIN EN 61331-3 erfüllt werden. Eine Erhöhung des Flächengewichts wird jedoch als nachteilig angesehen.

Eine weitere Möglichkeit besteht in der Beschränkung des Anwendungsbereichs im Hinblick auf die Energie bzw. die Röhrenspannung.

Es war von daher ein weiteres Ziel vorliegender Erfindung, Elemente oder deren Verbindungen dergestalt auszuwählen, dass ein möglichst geringer Abfall des Bleigleichwerts im gewünschten Energienutzungsbereich erfolgt, unter Berücksichtigung der Zugänglichkeit der jeweiligen Elementen bzw. ihrer Verbindungen.

Die relative Wirskamkeit Nᵣₑᵢ als Zunahme des Bleigleichwerts (PbGW) bezogen auf eine normierte Massenbelegung von 0,1 kg/m² wurde bei einer Reihe von Materialien in Versuchsreihen ermittelt und in unten stehender Tabelle 2 zusammengefasst. Sie gibt die Schwächungseigenschaften der einzelnen Elemente noch deutlicher wieder als die oben beschriebenen Massen-Schwächungskoeffizienten, da hier die Absorption im unmittelbaren Bereich der jeweiligen Absorptionskanten mit einfließt.

**Tabelle 2**

| Material | Nᵣₑᵢ Mittlerer Zuwachs PbGW bezogen auf 0,1 kg/m² (rel. Pb) | | | | Anstieg PbGW von 60 auf 80 kV bezogen auf 0,1 kg/m² | Gruppe |
|---|---|---|---|---|---|---|
| | 60-90 kV | 60-125 kV | 100-125 kV | 125-150 kV | | |
| Sn | 1,64 | 1,30 | 0,96 | 0,80 | -0,005 | A |
| Bi | 1,41 | 1,27 | 1,13 | 1,17 | -0,005 | A |
| W | 0,91 | 1,07 | 1,25 | 1,07 | +-0,000 | A |
| Gd | 1,85 | 2,05 | 2,27 | 1,56 | +0,007 | B |
| Er | 1,20 | 1,45 | 1,70 | 1,36 | +0,009 | B |

In überraschender Weise zeigt sich hierbei, dass die Elemente oder deren Verbindungen wie folgt klassifiziert werden können:

| | |
|---|---|
| Gruppe A: | Materialien mit relativ geringer Wirksamkeit mit Werten von Nᵣₑᵢ<1,2 - 1-6 mm PbGW pro 0,1 kg/m² und einem geringen bzw. negativen Anstieg von 60-80 kV. Zu diesen Elementen oder ihren Verbindungen zählen Sn, Bi und W. |
| Gruppe B: | Materialien mit relativ hoher Wirksamkeit mit Nᵣₑᵢ ≥ 1,3 mm PbGW pro 0,1 kg/m² und einem hohen Anstieg von 60-80 kV. |

In einer besonders bevorzugten Ausführungsform der Erfindung wird daher der Energiebereich 60-140 kV entsprechend den häufigsten Anwendungen der Röntgenstrahlung in mehrere, zum Teil überlappende, Bereiche aufgeteilt:

### 1. Energiebereich 60-90 kV

In diesem Energiebereich finden überwiegend zahnmedizinische Anwendungen der Einzelaufnahmetechnik und der Panorama-Schichttechnik statt.

### 2. Energiebereich 60-125 kV

In diesem Energiebereich liegen die häufigsten Röntgenuntersuchungen und Röntgeninterventionen, wie Angiografie, Computer-Tomografie, Herzkatheter-Untersuchungen, interventionelle Radiologie, Thorax-Hartstrahltechnik.

### 3. Energiebereich 100-125 kV

In diesen Energiebereich fallen die meisten Computer-Tomografen.

### 4. Energiebereich 125-150 kV

Das ist ein Energiebereich für spezielle Anwendungen, wie spezielle Computer-Tomografen, Knochendichte-Messungen, Spezial-Thorax-Hartstrahltechnik und nuklearmedizinische Diagnostik.

Bleifreie Schutzkleidung, die nur in einem bestimmten Energiebereich Verwendung finden kann, ist vom Hersteller entsprechend zu kennzeichnen.

In einer Ausführungsform des Blei-Ersatzmaterials für Strahlenschutzzwecke im Energiebereich einer Röntgenröhre mit einer Spannung von 60-90 kV ist das Blei-Ersatzmaterial für Nenn-Gesamtbleigleichwerte von 0,25-0,6 mm dadurch gekennzeichnet, dass es 12-22 Gew.-% Matrixmaterial, 49-65 Gew.-% Sn oder Sn-Verbindungen, 0-20 Gew.-% W oder W-Verbindungen, 0-20 Gew.-% Bi oder Bi-Verbindungen und 2-35 Gew.-% eines oder mehrerer der Elemente Gd, Eu, Sm, La, Ce, Nd, Cs, Ba, I, Pr und/oder ihrer Verbindungen und/oder CsI umfasst, wobei W oder die W-Verbindung nicht O beträgt. Der Energiebereich ist vorzugsweise der einer Röntgenröhre eines Dental-Röntgengeräts.

In einer besonderen Ausführungsform der vorliegenden Erfindung umfasst das Blei-Ersatzmaterial 2-25 Gew.-% I, Cs, Ba, La, Ce, Pr und/oder Nd und/oder ihre Verbindungen und/oder CsI.

Bei dem relativ schmalen Energiebereich zeigte sich aus Tabelle 2, dass von den Gruppe A Elementen Sn am wirksamsten ist. Aus der Gruppe B ist Gd bevorzugt, wobei jedoch CsI ebenfalls zu einem Blei-Ersatzmaterial mit sehr guten Eigenschaften führte.

### Energiebereich 60-125 kV (allgemeiner Röntgenbereich):

Aus der Tabelle 2 können beispielsweise Elemente mit geringem und hohem Anstieg des Bleigleichwerts in vorteilhafter Weise in der Weise ausgewählt werden, dass die Verläufe des Bleigleichwerts über den gesamten Bereich möglichst flach bleiben. Eine gewisse Überhöhung bei 80 und 100 kV ist dabei physikalisch nicht zu umgehen.

Es können daher ein oder mehrere Elemente oder deren Verbindungen der Gruppe A mit einem oder mehreren Elementen oder deren Verbindungen der Gruppe B in optimaler Weise kombiniert werden, wobei die Auswahl nach der Effizienz der Abschirmung, nach der Zugänglichkeit des jeweiligen Elements oder dessen Verbindung und nach einem möglichst konstanten Verlauf des Bleigleichwerts erfolgt.

Hierbei ist eine Abhängigkeit des Anteils der A-Elemente oder ihrer Verbindungen von denjenigen der B-Elemente oder ihrer Verbindungen gegeben. So muss bei einer Erhöhung des Anteils eines B-Elements auch der relative Gewichtsanteil eines A-Elements mit entgegengesetztem Energieverhalten deutlich erhöht werden, um den Verlauf des Bleigleichwerts über die Energie möglichst flach zu halten.

Beispielsweise sollte bei einem Anteil von über 20 Gew.-% an B-Elementen oder deren Verbindungen der Anteil an Sn oder Bi über 40 Gew.-% steigen, um eine geringe Energieabhängigkeit sicherzustellen.

### Energiebereich 100-140 kV:

Das ist der Energiebereich für die meisten neueren Computer-Tomografen.

In einer besonders bevorzugten Ausführungsform der Erfindung ist das Blei-Ersatzmaterial für Strahlenschutzzwecke im Energiebereich einer Röntgenröhre mit einer Spannung von 100-140 kV dadurch gekennzeichnet, dass das Blei-Ersatzmaterial für Nenn-Gesamtbleigleichwerte von 0,2 5-0,6 mm 12-22 Gew.-% Matrixmaterial, 40-73 Gew.-% Bi und/oder W oder ihre Verbindungen (wobei W immer answesend ist), und 5-38 Gew.-% eines oder mehrere der folgenden Elemente Gd, Eu, Er, Hf und/oder ihrer Verbindungen umfasst.

Hoche Schutzwirkungen bzw. geringe Flächengewichte können durch Einsatz der Elemente oder ihrer Verbindungen erzielt werden, die speziell in diesem kleinen Energiebereich ihre höchste Abschirmwirkung entfalten. Aus Gründen der Zugänglichkeit sollte ein größerer Anteil aus den Elementen oder ihren Verbindungen der Gruppe A mit einem kleineren Anteil der Elemente oder ihrer Verbindungen der Gruppe B kombiniert werden, wobei in diesem Fall ein flacher Energiegang des Bleigleichwertes wegen des relativ kleinen Energiefensters hier nicht so wesentlich ist.

### Energiebereich 125-150 kV:

Dieser Bereich betrifft Sonderanwendungen in der Radiologie und Nuklearmedizin. Das Flächengewicht der Strahlenschutzschürze steht in diesem Bereich nicht im Vordergrund der Optimierung, da die Schutzkleidung in der Regel hier nur für kurze Zeit getragen wird oder ortsfeste Strahlenschutzschirme Verwendung finden.

Die Auswahl der Elemente oder ihrer Verbindungen geschieht nach den oben genannten Kriterien. Sehr gute Ergebnisse liefern Gd und Er in Kombination mit Bi. Die Wirkung von W ist in diesem Bereich zu gering.

Zusammenfassend lässt sich also feststellen, dass die Zusammensetzung von Schutzstoffen für einzelne Energiebereiche entsprechend den am häufigsten vorkommenden Röntgenanwendungen zweckmäßigerweise durch Aufspaltung optimiert werden kann.

In einer weiteren bevorzugten Ausführungsform der Erfindung weist das Blei-Ersatzmaterial einen Aufbau aus mindestens zwei getrennten oder miteinander verbundenen Schutzschichten unterschiedlicher Zusammensetzung auf, wobei mindestens bei einer Schicht mindestens 50% des Gesamtgewichts nur aus einem Element aus der Gruppe Sn, W und Bi oder deren Verbindungen besteht.

Insbesondere weist das Blei-Ersatzmaterial einen Aufbau aus mindestens zwei getrennten oder miteinander verbundenen Schutzschichten unterschiedlicher Zusammensetzung auf, wobei mindestens bei einer Schicht mindestens 50% des Gesamtgewichts nur aus mindestens 40 Gew.-% Sn oder dessen Verbindungen und mindestens 10 Gew.-% I, Cs, Ba, La, Ce, Pr und/oder Nd und/oder ihren Verbindungen und/oder CsI besteht. Besonders vorteilhaft ist eine Schicht, die 40 bis 50 Gew.-% Sn und 10 bis 20 Gew.-% Cer umfasst.

In einer weiteren bevorzugten Ausführungsform der Erfindung ist das Blei-Ersatzmaterial dadurch gekennzeichnet, dass es einen Aufbau aus mindestens zwei getrennten oder miteinander verbundenen Schutzschichten unterschiedlicher Zusammensetzung umfasst, wobei (die) vom Körper entferntere Schutzschicht(en) überwiegend die Elemente oder deren Verbindungen mit höherer Röntgen-Fluoreszenzausbeute und die körpernahe(n) Schutzschicht(en) die Elemente oder deren Verbindungen mit geringerer Röntgen-Fluoreszenzausbeute umfassen.

Bei der Bestrahlung von Materialien mit Röntgenstrahlung wird charakteristische Röntgenstrahlung als Fluoreszenzstrahlung angeregt. Die Fluoreszenzausbeute hängt von der Ordnungszahl ab. Dieser Fluoreszenzanteil führt zu einer zusätzlichen Strahlenexposition der Haut und der unmittelbar darunter liegenden Organe. Aus Messungen an Schutzkleidung wurde ermittelt, dass insbesondere Elemente mit kleineren Ordnungszahlen, im vorliegenden Fall also insbesondere Sn, besonders stark fluoreszieren. Bei einem geschichteten Aufbau des Strahlenschutzmaterials kann in vorteilhafter Weise eine Schichtung nach Elementen so erfolgen, dass die Elemente mit geringster Fluoreszenzausbeute auf der Hautseite liegen.

Der Fluoreszenzanteil, auch als build-up-Faktor bezeichnet, ist von marktüblichen bleifreien Schutzmaterialien (Material B) in der folgenden Tabelle 3 im Vergleich zu einem nach dem hier beschriebenen Prinzip schichtweise aufgebauten Material (Material A) dargestellt. Wie ersichtlich, kann der build-up-Faktor Werte bis 1,42 erreichen. D.h., die Haut wird in diesem Fall durch den Fluoreszenzanteil um 42% mehr belastet.

**Tabelle 3**

| kV | Material A | Material B |
|---|---|---|
| 80 | 1,15 | 1,42 |
| 90 | 1,14 | 1,35 |
| 100 | 1,14 | 1,32 |
| 110 | 1,16 | 1,36 |

In einer weiteren besonders bevorzugten Ausführungsform der Erfindung ist das Blei-Ersatzmaterial dadurch gekennzeichnet, dass es einen Aufbau aus Schutzschichten unterschiedlicher Zusammensetzung aufweist.

Das Blei-Ersatzmaterial kann einen Aufbau aus mindestens zwei getrennten oder miteinander verbundenen Schutzschichten unterschiedlicher Zusammensetzung umfassen, wobei die vom Körper entferntere(n) Schutzschicht(en) überwiegend die Elemente niedrigerer Ordnungszahl oder deren Verbindungen und die körpernahe(n) Schutzschicht(en) überwiegend die Elemente höherer Ordnungszahl oder deren Verbindungen umfassen.

Das Blei-Ersatzmaterial kann auch einen Aufbau aus mindestens drei getrennten oder miteinander verbundenen Schutzschichten unterschiedlicher Zusammensetzung aufweisen, wobei die vom Körper entferntere(n) Schutzschicht(en) und die körpernahe(n) Schutzschicht(en) überwiegend die Elemente höherer Ordnungszahlen oder derer Verbindungen umfassen und in der Mitte mindestens eine Schutzschutz mit überwiegend Elementen niedriger Ordnungszahlen angeordnet ist.

Somit befindet sich beispielsweise außen beiderseits eine Sperrschicht aus einem Material höherer Ordnungszahlen, wie beispielsweise Bismut oder Wolfram. Dazwischen liegt eine Schicht oder es liegen Schichten aus einem Material mit niedrigerer Ordnungszahl. Die dort entstehende Fluoreszenzstrahlung wird also nach beiden Seiten hin wirksam abgeschirmt und kann nicht nach außen dringen.

Alternativ dazu kann auch ein Schichtaufbau aus mindestens einer hochkonzentrischen, verdichtenden Pulverschicht aus einer Mischung der obengenannten Schutzstoffe und mindestens zwei Trägerschichten beidseitig der Pulverschicht vorgesehen werden. Die Pulverschicht enthält möglichst wenig Matrixmaterial. Die Trägerschichten können aus Matrixmaterial zusammengesetzt sein. Geeignete Materialien sind beispielsweise Polymere, wie Latex oder Elastomere. Die Trägerschichten erhöhen die mechanische Stabilität, während die konzentrierte Füllung die strahlenabschirmende Wirkung verbessert. Figur 4 zeigt diesen Schichtaufbau mit einer hochverdichteten Schutzstoffschicht 2 als Kern und den außenliegenden Trägerschichten 1.

Das Blei-Ersatzmaterial kann auch dadurch gekennzeichnet sein, dass eine schwach radioaktive Schicht zwischen zwei getrennten oder mit der radioaktiven Schicht verbundenen nichtradioaktiven Schutzschichten eingebettet ist.

Es können als Elemente oder deren Verbindungen der Gruppe B zur Abschirmung von Strahlung hoher Energie auch die Actinoiden Thorium oder Uran, letzteres z. B. als abgereichertes Uran, eingesetzt werden. Sie besitzen eine hohe Abschirmwirkung im Energiebereich 125-150 kV, sind jedoch selbst schwach radioaktiv.

Der Effekt der Eigenstrahlung kann dadurch abgeschwächt werden, dass die radioaktive Schicht zwischen zwei nicht aktive Schichten aus Bi eingebettet ist. Der Anteil der Eigenexposition durch Thorium oder Uran sollte in den meisten Fällen gering und damit zu vernachlässigen sein. Es hat hier eine Vorteilsabwägung stattzufinden, die die Vorteile, die durch die Eliminierung von Blei und durch die höhere Schutzwirkung entstehen, der geringen Eigenexposition gegenüberzustellen sind.

In einer weiteren bevorzugten Ausführungsform der Erfindung ist das Blei-Ersatzmaterial dadurch gekennzeichnet, dass die Metalle oder Metallverbindungen gekörnt sind und deren Korngrößen eine 50er Perzentile nach folgender Formel ${D}_{50} = \frac{d ⋅ p}{10} ⁢ mm$ aufweisen, worin *D*₅₀ die 50er-Perzentile der Korngrößenverteilung, d die Schichtdicke in mm und p den Gewichtsanteil der jeweiligen Materialkomponente am Gesamtgewicht bedeuten und die 90er Perzentile der Korngrößenverteilung *D₉₀* ≤ 2 · *D₅₀* ist.

Bei den Messungen der Bleigleichwerte an Schutzschichten, die aus Metallpulvern oder Pulvern von Metallverbindungen bestehen, stellte sich in überraschender Weise heraus, dass die Strahlendurchlässigkeit der aus gekörnten Substanzen bestehenden Schicht im Vergleich zu einer Folienschicht bei gleicher Massenbelegung höher ist. Dies betrifft hauptsächlich den unteren Energiebereich von 60-80 kV. Bei höheren Energien werden die lokalen Durchlässigkeitsunterschiede, d.h. der Röntgenkontrast, zunehmend geringer.

Beispielsweise ergibt sich bei einem Sn-Anteil von 30% = 0,3 und einer Schichtdicke von 0,4 mm ${D}_{50} = 0 , 4 ⁢ mm ⋅ 0 , 3 = 0 , 012 ⁢ mm = 12 ⁢ μm .$

Die 90er Perzentile der Korngrößenverteilung sollte darüber hinaus nicht größer als 2*·D*₅₀ = 24µm sein.

Materialien mit geringem Gewichtsanteil müssen daher auch eine geringe Korngröße besitzen, d.h. sehr fein verteilt sein, um eine optimale Schutzwirkung zu entfalten.

Bei Ausnutzung dieses Effekts kann das Gewicht einer Strahlenschutzschürze noch weiter reduziert werden.

Das erfindungsgemäße Material kann beispielsweise bei Schutzhandschuhen, Patientenabdeckungen, Gonadenschutz, Ovarienschutz, Dentalschutzschilde, ortsfestem Unterkörperschutz, Tischaufsätzen, ortsfesten oder ortsbeweglichen Strahlenschutzwänden oder Strahlenschutzvorhängen vorteilhaft angewandt werden.

Im Folgenden soll die Erfindung anhand von Beispielen näher erläutert werden.

### Beispiel 1

Die Fig. 1 zeigt das erfindungsgemäße Blei-Ersatzmaterial mit 22 Gew.-% Zinn, 27 Gew.-% Wolfram, 4 Gew.-% Erbium und 15 Gew.-% Matrixmaterial. Dieses Blei-Ersatzmaterial ist in der Fig. 1 mit 2 bezeichnet. Mit 1 ist ein marktübliches Material der Zusammensetzung 65 Gew.-% Antimon, 20 Gew.-% Wolfram und 15 Gew.-% Matrixmaterial bezeichnet.

Die Fig. 1 zeigt einen Gewichtsvergleich von Blei-Ersatzmaterialien bei einem Nenn-Bleigleichwert von 0,5 mm.

Aus der Fig. 1 ist ersichtlich, dass das zum Erreichen eines Nenn-Bleigleichwerts von 0,5mm erforderliche Flächengewicht zwischen 100 und 140 kV bei dem erfindungsgemäßen Material nur um etwa 7% zunimmt, während die Zunahme bei dem Vergleichsmaterial erheblich größer ist.

### Beispiel 2

Die Fig. 2 zeigt das erfindungsgemäße Blei-Ersatzmaterial mit 20 Gew.-% Zinn, 36 Gew.-% Wolfram, 29 Gew.-% Wismut und 15 Gew.-% Matrixmaterial. Dieses Blei-Ersatzmaterial ist in der Fig. 2 mit 2 bezeichnet. Mit 1 ist ein marktübliches Material der Zusammensetzung 70 Gew.-% Zinn, 10 Gew.-% Barium und 20 Gew.-% Matrixmaterial bezeichnet.

Die Fig. 2 zeigt einen Gewichtsvergleich von Blei-Ersatzmaterialien bei einem Nenn-Bleigleichwert von 0,5 mm.

Aus der Fig. 2 ist ersichtlich, dass das zum Erreichen eines Nenn-Bleigleichwerts von 0,5 mm erforderliche Flächengewicht zwischen 100 und 140 kV bei einem erfindungsgemäßen Material nur um etwa 9% zunimmt, während die Zunahme bei dem Vergleichsmaterial ca. 60% beträgt.

### Beispiel 3

Bleifreie, leichte Strahlenschutzschürze für den Dentalbereich von 60-90 kV Pb-Nennbleigleichwert 0,5 mm.

Es wurde eine bleifreie Strahlenschutzschürze aus 59 Gew.-% Sn, 24 Gew.-% Gd, 1 Gew.-% W und 16 Gew.-% Matrixmaterial hergestellt.

Die Strahlenschutzwirkung entsprach derjenigen einer entsprechenden Bleischürze bei einem um etwa 35% verminderten Flächengewicht von nur 4,4 kg/m².

### Beispiel 4

Bleifreie leichte Strahlenschutzschürze für den Anwendungsbereich 60-125 kV.

Es wurde eine Strahlenschutzschürze aus 50 Gew.-% Sn, 11 Gew.-% W, 23 Gew.-% Gd und 16 Gew.-% Matrixmaterial hergestellt.

Hierbei ergaben sich für einen Nenn-Bleigleichwert von 0,5 mm Blei ein Flächengewicht von 4,5 kg/m², für einen Nenn-Bleigleichwert von 0,35 mm Blei ein Flächengewicht von 3,3 kg/m² und ein Nenn-Bleigleichwert von 0,25 mm Blei ein Flächengewicht von 2,4 kg/m².

### Beispiel 5

Bleifreie leichte Strahlenschürze für die Computer-Tomografie.

Es wurde eine Strahlenschutzschürze aus 40 Gew.-% Bi, 10 Gew.-% W, 34 Gew.-% Gd und 16 Gew.-% Matrixmaterial hergestellt.

Es ergab sich ein überraschend niedriges Flächengewicht von 0,5 mm Nenn-Bleigleichwert von nur 4,6 kg/m².

### Beispiel 6

Die Fig. 3 zeigt die berechneten relativen Flächengewichte der erfindungsgemäßen Schutzkleidung mit Nenn-Bleigleichwerten von 0,5 mm gemäß den Beispielen 3, 4 und 5 im Vergleich zu einer Bleischürze mit 0,5 mm Bleigleichwert. Aus der Darstellung ist ersichtlich, dass die Schutzschürzen für Dentalanwendung, allgemeines Röntgen und Computer-Tomografie (CT) jeweils in den vorgesehenen Energiebereichen geringstes Flächengewicht aufweisen.

Arbeitet der Anwender bei Röhrenspannungen von 80-100 kV ist zudem der Bleigleichwert um ca. 20% über dem Nennwert von 0,5 mm Pb einer entsprechenden Bleichschürze. Dies bedeutet einen zusätzlichen erhöhten Strahlenschutz.

### Beispiel 7

Bleifreie leichte Schürze im Energiebereich von 60 bis 120 kV mit Zweischichtaufbau.

Der Matrixanteil beträgt 15 Gew.-%.

Folgende Zusammensetzung der Schutzstoffmaterialschichten wurde gewählt:

| Schicht | Element/Verbindung | Materialgewicht (kg/m²) |
|---|---|---|
| Fluoreszenzschicht (außen) | Sn | 1,20 |
| | Gd (oxid) | 0,72 |
| | Cer (oxid) | 0,48 |
| Sperrschicht (innen) | Bi | 1,44 |
| | W | 0,48 |
| | Gd (oxid) | 0,48 |

Es ergab sich ein niedriges Flächengewicht von nur 4,8 kg/m² für einen Bleigleichwert von 0,5 mm.

## Patentansprüche

1. Blei-Ersatzmaterial für Strahlenschutzzwecke im Energiebereich einer Röntgenröhre mit einer Spannung von 60-140 kV, wobei das Blei-Ersatzmaterial für Nenn-Gesamtbleigleichwerte von 0,25-2,0 mm
12-22 Gew.-% Matrixmaterial,
0-75 Gew.-% Sn oder Sn-Verbindungen,
0-73 Gew.-% W oder W-Verbindungen,
0-80 Gew.-% Bi oder Bi-Verbindungen umfasst und
wobei höchstens einer der Bestandteile 0 Gew.-% beträgt, wobei es sich bei diesem Bestandteil nicht um W oder die W-Verbindung handelt.

2. Blei-Ersatzmaterial nach Anspruch 1,
**dadurch gekennzeichnet,**
**dass** das Blei-Ersatzmaterial
12-22 Gew.-% Matrixmaterial,
0-39 Gew.-% Sn oder Sn-Verbindungen,
0-60 Gew.-% W oder W-Verbindungen und
0-60 Gew.-% Bi oder Bi-Verbindungen umfasst und
wobei höchstens einer der Bestandteile 0 Gew.-% beträgt.

3. Blei Ersatzmaterial nach Anspruch 2,
**dadurch gekennzeichnet,**
**dass** das Blei-Ersatzmaterial
12-22 Gew.-% Matrixmaterial
0-39 Gew.-% Sn oder Sn-Verbindugnen,
16-60 Gew.-% W oder W-Verbindugnen und
16-60 Gew.-% Bi oder Bi-Verbindungen umfasst.

4. Blei-Ersatzmaterial nach Anspruch 1,
**dadurch gekennzeichnet,**
**dass** das Blei-Ersatzmaterial
12-22 Gew.-% Matrixmaterial,
40-60 Gew.-% Sn oder Sn-Verbindungen,
7-15 Gew.-% W oder W-Verbindungen und
7-15 Gew.-% Bi oder Bi-Verbindungen umfasst.

5. Blei-Ersatzmaterial nach einem der Ansprüche 1 - 4,
**dadurch gekennzeichnet,**
**dass** das Blei-Ersatzmaterial zusätzlich bis 40 Gew.-% eines oder mehrerer der folgenden Elemente Er, Ho, Dy, Tb, Gd, Eu, Sm, La, Ce, Nd, Cs, Ba, I, Pr und/oder ihrer Verbindungen und/oder CsI umfasst.

6. Blei-Ersatzmaterial nach Anspruch 5,
**dadurch gekennzeichnet,**
**dass** das Blei-Ersatzmaterial zusätzlich bis 20 Gew.-% eines oder mehrerer der folgenden Elemente Er, Ho, Dy, Tb, Gd, Eu, Sm, La, Ce, Nd, Cs, Ba, I, Pr und/oder ihrer Verbindungen und/oder CsI umfasst.

7. Blei-Ersatzmaterial nach Anspruch 6,
**dadurch gekennzeichnet,**
**dass** das Blei-Ersatzmaterial zusätzlich bis 8 Gew.-% eines oder mehrerer der folgenden Elemente Er, Ho, Dy, Tb, Gd, Eu, Sm, La, Ce, Nd, Cs, Ba, I, Pr und/oder ihrer Verbindungen und/oder CsI umfasst.

8. Blei-Ersatzmaterial nach einem der Ansprüche 1 - 7,
**dadurch gekennzeichnet,**
**dass** das Blei-Ersatzmaterial zusätzlich mit 40 Gew.-% eines oder mehrerer der folgenden Elemente Ta, Hf, Lu, Yb, Tm, Th, U und/oder ihrer Verbindungen umfasst.

9. Blei-Ersatzmaterial nach Anspruch 8,
**dadurch gekennzeichnet,**
**dass** das Blei-Ersatzmaterial zusätzlich bis 20 Gew.-% eines oder mehrerer der folgenden Elemente Ta, Hf, Lu, Yb, Tm, Th, U und/oder ihrer Verbindungen umfasst.

10. Blei-Ersatzmaterial nach Anspruch 9,
**dadurch gekennzeichnet,**
**dass** das Blei-Ersatzmaterial zusätzlich bis 8 Gew.-% eines oder mehrerer der folgenden Elemente Ta, Hf, Lu, Yb, Tm, Th, U und/oder ihrer Verbindungen umfasst.

11. Blei-Ersatzmaterial für Strahlenschutzzwecke im Energiebereich einer Röntgenröhre mit einer Spannung von 60-90 kV nach einem der Ansprüche 5-10,
**dadurch gekennzeichnet,**
**dass** das Blei-Ersatzmaterial für Nenn-Gesamtbleigleichwerte von 0,25-0,6 mm
12-22 Gew.-% Matrixmaterial,
49-65 Gew.-% Sn oder Sn-Verbindungen,
0-20 Gew.-% W oder W-Verbindungen,
0-20 Gew.-% Bi oder Bi-Verbindungen und
2-35 Gew.-% eines oder mehrerer der Elemente Gd, Eu, Sm, La, Ce, Nd, Cs, Ba, I, Pr und/oder ihrer Verbindungen und/oder CsI umfasst.

12. Blei-Ersatzmaterial nach Anspruch 11,
**dadurch gekennzeichnet,**
**dass** das Blei-Ersatzmaterial 2-25 Gew.-% I, Cs, Ba, La, Ce, Pr und/oder Nd und/oder ihre Verbindungen und/oder CsI umfasst.

13. Blei-Ersatzmaterial für Strahlenschutzzwecke im Energiebereich einer Röntgenröhre mit einer Spannung von 100-140 kV nach einem der Ansprüche 5 - 10,
**dadurch gekennzeichnet,**
**dass** das Blei-Ersatzmaterial für Nenn-Gesamtbleigleichwerte von 0,25-0,6 mm
12-22 Gew.-% Matrixmaterial,
40-73 Gew.-% Bi und/oder W oder ihr Verbindungen und
5-38 Gew.-% eines oder mehrere der folgenden Elemente Gd, Eu, Er, Hf und/oder ihrer Verbindungen umfasst.

14. Blei-Ersatzmaterial nach einem der Ansprüche 1 - 13,
**dadurch gekennzeichnet,**
**dass** es einen Aufbau aus Schutzschichten unterschiedlicher Zusammensetzung umfasst.

15. Blei-Ersatzmaterial nach Anspruch 14,
**dadurch gekennzeichnet,**
**dass** es einen Aufbau aus mindestens zwei getrennten oder miteinander verbundenen Schutzschichten unterschiedlicher Zusammensetzung umfasst, wobei die vom Körper entferntere(n) Schutzschicht(en) überwiegend die Elemente niedrigerer Ordnungszahl oder deren Verbindungen und die körpernahe(n) Schutzschicht(en) überwiegend die Elemente höherer Ordnungszahl oder deren Verbindungen umfassen.

16. Blei-Ersatzmaterial nach Anspruch 14 oder 15,
**dadurch gekennzeichnet,**
**dass** es einen Aufbau aus mindestens zwei getrennten oder miteinander verbundenen Schutzschichten unterschiedlicher Zusammensetzung umfasst, wobei mindestens bei einer Schicht mindestens 50% des Gesamtgewichts nur aus einem Element aus der Gruppe Sn, W oder Bi oder deren Verbindungen besteht.

17. Blei-Ersatzmaterial nach Anspruch 14 oder 15,
**dadurch gekennzeichnet,**
**dass** es einen Aufbau aus mindestens zwei getrennten oder miteinander verbundenen Schutzschichten unterschiedlicher Zusammensetzung umfasst, wobei mindestens bei einer Schicht mindestens 50% des Gesamtgewichts nur aus mindestens 40 Gew.-% Sn oder dessen Verbindungen und mindestens 10 Gew.-% I, Cs, Ba, La, Ce, Pr und/oder Nd und/oder ihre Verbindungen und/oder CsI besteht.

18. Blei-Ersatzmaterial nach Anspruch 14,
**dadurch gekennzeichnet,**
**dass** es einen Aufbau aus mindestens zwei getrennten oder miteinander verbundenen Schutzschichten unterschiedlicher Zusammensetzung umfasst, wobei die vom Körper entferntere(n) Schutzschicht(en) überwiegend die Elemente oder deren Verbindungen mit höherer Röntgen-Fluoreszenzausbeute und die körpernahe(n) Schutzschicht(en) die Elemente oder deren Verbindungen mit geringerer Röntgen-Fluoreszenzausbeute umfassen.

19. Blei-Ersatzmaterial nach einem der Ansprüche 14 bis 18,
**dadurch gekennzeichnet,**
**dass** es einen Aufbau aus mindestens drei getrennten oder miteinander verbundenen Schutzschichten unterschiedlicher Zusammensetzung umfasst, wobei die vom Körper entferntere(n) Schutzschicht(en) und die körpernahe(n) Schutzschicht(en) überwiegend die Elemente höherer Ordnungszahl oder deren Verbindungen umfassen und in der Mitte mindestens eine Schutzschicht mit überwiegend Elementen niedriger Ordnungszahl angeordnet ist.

20. Blei-Ersatzmaterial nach einem der Ansprüche 14 - 20,
**dadurch gekennzeichnet,**
**dass** eine schwach radioaktive Schicht zwischen zwei getrennten oder mit der radioaktiven Schicht verbundenen nichtradioaktiven Schutzschichten eingebettet ist.

21. Blei-Ersatzmaterial nach einem der Ansprüche 1 - 20,
**dadurch gekennzeichnet,**
**dass** die Metalle oder Metallverbindungen gekörnt sind und deren Korngrößen einer 50er Perzentile nach folgender Formel ${D}_{50} = \frac{d ⋅ p}{10} ⁢ mm$ aufweisen, worin
D₅₀ die 50er-Perzentile der Korngrößenverteilung,
d die Schichtdicke in mm und
p den Gewichtsanteil der jeweiligen Materialkomponente am Gesamtgewicht bedeuten,
und die 90er Perzentile der Korngrößenverteilung *D*₉₀ ≤ 2·*D*₅₀ ist.

22. Strahlenschutzschürze aus Blei-Ersatzmaterial nach einem der Ansprüche 1 - 21.

## Claims

1. Lead substitute material for radiation protection purposes in the energy range of an X-ray tube having a voltage of from 60 to 140 kV, wherein for nominal overall lead equivalents of from 0.25 to 2.0 mm the lead substitute material comprises
from 12 to 22 wt.% matrix material,
from 0 to 75 wt.% Sn or Sn compounds,
from 0 to 73 wt.% W or W compounds,
from 0 to 80 wt.% Bi or Bi compounds, and
wherein not more than one of the constituents is 0 wt.%,
wherein that constituent is not W or the W compound.

2. Lead substitute material according to claim 1,
**characterised in that**
the lead substitute material comprises
from 12 to 22 wt.% matrix material,
from 0 to 39 wt.% Sn or Sn compounds,
from 0 to 60 wt.% W or W compounds and
from 0 to 60 wt.% Bi or Bi compounds, and
wherein not more than one of the constituents is 0 wt.%.

3. Lead substitute material according to claim 2,
**characterised in that**
the lead substitute material comprises
from 12 to 22 wt.% matrix material,
from 0 to 39 wt.% Sn or Sn compounds,
from 16 to 60 wt.% W or W compounds and
from 16 to 60 wt.% Bi or Bi compounds.

4. Lead substitute material according to claim 1,
**characterised in that**
the lead substitute material comprises
from 12 to 22 wt.% matrix material,
from 40 to 60 wt.% Sn or Sn compounds,
from 7 to 15 wt.% W or W compounds and
from 7 to 15 wt.% Bi or Bi compounds.

5. Lead substitute material according to any one of claims 1 to 4,
**characterised in that**
the lead substitute material additionally comprises up to 40 wt.% of one or more of the following elements: Er, Ho, Dy, Tb, Gd, Eu, Sm, La, Ce, Nd, Cs, Ba, I, Pr and/or their compounds and/or CsI.

6. Lead substitute material according to claim 5,
**characterised in that**
the lead substitute material additionally comprises up to 20 wt.% of one or more of the following elements: Er, Ho, Dy, Tb, Gd, Eu, Sm, La, Ce, Nd, Cs, Ba, I, Pr and/or their compounds and/or CsI.

7. Lead substitute material according to claim 6,
**characterised in that**
the lead substitute material additionally comprises up to 8 wt.% of one or more of the following elements: Er, Ho, Dy, Tb, Gd, Eu, Sm, La, Ce, Nd, Cs, Ba, I, Pr and/or their compounds and/or CsI.

8. Lead substitute material according to any one of claims 1 to 7,
**characterised in that**
the lead substitute material additionally comprises up to 40 wt.% of one or more of the following elements: Ta, Hf, Lu, Yb, Tm, Th, U and/or their compounds.

9. Lead substitute material according to claim 8,
**characterised in that**
the lead substitute material additionally comprises up to 20 wt.% of one or more of the following elements: Ta, Hf, Lu, Yb, Tm, Th, U and/or their compounds.

10. Lead substitute material according to claim 9,
**characterised in that**
the lead substitute material additionally comprises up to 8 wt.% of one or more of the following elements: Ta, Hf, Lu, Yb, Tm, Th, U and/or their compounds.

11. Lead substitute material for radiation protection purposes in the energy range of an X-ray tube having a voltage of from 60 to 90 kV according to any one of claims 5 to 10,
**characterised in that**
for nominal overall lead equivalents of from 0.25 to 0.6 mm the lead substitute material comprises
from 12 to 22 wt.% matrix material,
from 49 to 65 wt.% Sn or Sn compounds,
from 0 to 20 wt.% W or W compounds,
from 0 to 20 wt.% Bi or Bi compounds and
from 2 to 35 wt.% of one or more of the elements Gd, Eu, Sm, La, Ce, Nd, Cs, Ba, I, Pr and/or their compounds and/or CsI.

12. Lead substitute material according to claim 11,
**characterised in that**
the lead substitute material comprises from 2 to 25 wt.% I, Cs, Ba, La, Ce, Pr and/or Nd and/or their compounds and/or CsI.

13. Lead substitute material for radiation protection purposes in the energy range of an X-ray tube having a voltage of from 100 to 140 kV according to any one of claims 5 to 10,
**characterised in that**
for nominal overall lead equivalents of from 0.25 to 0.6 mm the lead substitute material comprises
from 12 to 22 wt.% matrix material,
from 40 to 73 wt.% Bi and/or W or their compounds and
from 5 to 38 wt.% of one of more of the following elements: Gd, Eu, Er, Hf and/or their compounds.

14. Lead substitute material according to any one of claims 1 to 13,
**characterised in that**
it comprises a structure of protective layers of different compositions.

15. Lead substitute material according to claim 14,
**characterised in that**
it comprises a structure of at least two protective layers of different compositions which are separate or joined together, wherein the protective layer(s) more remote from the body comprise(s) predominantly the elements having a lower atomic number, or their compounds, and the protective layer(s) close to the body comprise(s) predominantly the elements having a higher atomic number, or their compounds.

16. Lead substitute material according to claim 14 or 15,
**characterised in that**
it comprises a structure of at least two protective layers of different compositions which are separate or joined together, wherein at least in one layer at least 50% of the total weight consists of only one element from the group Sn, W and Bi or their compounds.

17. Lead substitute material according to claim 14 or 15,
**characterised in that**
it comprises a structure of at least two protective layers of different compositions which are separate or joined together, wherein at least in one layer at least 50% of the total weight consists only of at least 40 wt.% Sn or its compounds and at least 10 wt.% I, Cs, Ba, La, Ce, Pr and/or Nd and/or their compounds and/or CsI.

18. Lead substitute material according to claim 14,
**characterised in that**
it comprises a structure of at least two protective layers of different compositions which are separate or joined together, wherein the protective layer(s) more remote from the body comprise(s) predominantly the elements or their compounds having a higher X-ray fluorescent yield, and the protective layer(s) close to the body comprise(s) the elements or their compounds having a lower X-ray fluorescent yield.

19. Lead substitute material according to any one of claims 14 to 18,
**characterised in that**
it comprises a structure of at least three protective layers of different compositions which are separate or joined together, wherein the protective layer(s) more remote from the body and the protective layer(s) close to the body comprise predominantly the elements having a higher atomic number or their compounds, and there is arranged in the middle at least one protective layer comprising predominantly elements having a lower atomic number.

20. Lead substitute material according to any one of claims 14 to 20,
**characterised in that**
a weakly radioactive layer is embedded between two nonradioactive protective layers which are separate from or joined to the radioactive layer.

21. Lead substitute material according to any one of claims 1 to 20,
**characterised in that**
the metals or metal compounds are granular and their particle sizes exhibit a 50th percentile according to the following formula ${D}_{50} = \frac{d ⋅ p}{10} ⁢ mm$
wherein
D₅₀ represents the 50th percentile of the particle size distribution,
d represents the layer thickness in mm and
p represents the proportion by weight of the particular material component in the total weight,
and the 90th percentile of the particle size distribution *D*₉₀ ≤ 2 · *D*₅₀.

22. Radiation protection apron of lead substitute material according to any one of claims 1 to 21.

## Revendications

1. Matériau de substitution au plomb destiné à la protection contre les radiations dans la gamme d'énergie d'un tube à rayons X ayant une tension de 60 - 140 kV, dans lequel le matériau de substitution au plomb comprend, pour des équivalents en plomb totaux nominaux de 0,25 - 2,0 mm,
12 - 22 % en poids de matériau matrice,
0 - 75 % en poids de Sn ou de composés de Sn,
0 - 73 % en poids de W ou de composés de W,
0 - 80 % en poids de Bi ou de composés de Bi, et
au maximum un des constituants a une teneur de 0 % en poids, ce constituant n'étant pas le W ou le composé de W.

2. Matériau de substitution au plomb selon la revendication 1, **caractérisé en ce que** le matériau de substitution au plomb comprend
12 - 22 % en poids de matériau matrice,
0- 39 % en poids de Sn ou de composés de Sn,
0 - 60 % en poids de W ou de composés de W et
0 - 60 % en poids de Bi ou de composés de Bi, et
au maximum un des constituants a une teneur de 0 % en poids.

3. Matériau de substitution au plomb selon la revendication 2, **caractérisé en ce que** le matériau de substitution au plomb comprend
12 - 22 % en poids de matériau matrice,
0 - 39 % en poids de Sn ou de composés de Sn,
16 - 60 % en poids de W ou de composés de W, et
16 - 60 % en poids de Bi ou de composés de Bi.

4. Matériau de substitution au plomb selon la revendication 1, **caractérisé en ce que** le matériau de substitution au plomb comprend
12 - 22 % en poids de matériau matrice,
40 - 60 % en poids de Sn ou de composés de Sn,
7 - 15 % en poids de W ou de composés de W, et
7 - 15 % en poids de Bi ou de composés de Bi.

5. Matériau de substitution au plomb selon l'une des revendications 1 à 4, **caractérisé en ce que** le matériau de substitution au plomb comprend en outre jusqu'à 40 % en poids d'un ou plusieurs des éléments suivants : Er, Ho, Dy, Tb, Gd, Eu, Sm, La, Ce, Nd, Cs, Ba, I, Pr et/ou de leurs composés et/ou de CsI.

6. Matériau de substitution au plomb selon la revendication 5, **caractérisé en ce que** le matériau de substitution au plomb comprend en outre jusqu'à 20 % en poids d'un ou plusieurs des éléments suivants : Er, Ho, Dy, Tb, Gd, Eu, Sm, La, Ce, Nd, Cs, Ba, I, Pr et/ou de leurs composés et/ou de CsI.

7. Matériau de substitution au plomb selon la revendication 6, **caractérisé en ce que** le matériau de substitution au plomb comprend en outre jusqu'à 8 % en poids d'un ou plusieurs des éléments suivants : Er, Ho, Dy, Tb, Gd, Eu, Sm, La, Ce, Nd, Cs, Ba, I, Pr et/ou de leurs composés et/ou de CsI.

8. Matériau de substitution au plomb selon l'une des revendications 1 à 7, **caractérisé en ce que** le matériau de substitution au plomb comprend en outre jusqu'à 40 % en poids d'un ou plusieurs des éléments suivants : Ta, Hf, Lu, Yb, Tm, Th, U et/ou de leurs composés.

9. Matériau de substitution au plomb selon la revendication 8, **caractérisé en ce que** le matériau de substitution au plomb comprend en outre jusqu'à 20 % en poids d'un ou plusieurs des éléments suivants : Ta, Hf, Lu, Yb, Tm, Th, U et/ou de leurs composés.

10. Matériau de substitution au plomb selon la revendication 9, **caractérisé en ce que** le matériau de substitution au plomb comprend en outre jusqu'à 8 % en poids d'un ou plusieurs des éléments suivants : Ta, Hf, Lu, Yb, Tm, Th, U et/ou de leurs composés.

11. Matériau de substitution au plomb destiné à la protection contre les radiations dans la gamme d'énergie d'un tube à rayons X ayant une tension de 60 - 90 kV selon l'une des revendications 5 à 10, **caractérisé en ce que** le matériau de substitution au plomb comprend, pour des équivalents en plomb totaux nominaux de 0,25 - 0,6 mm,
12 - 22 % en poids de matériau matrice,
49 - 65 % en poids de Sn ou de composés de Sn,
0 - 20 % en poids de W ou de composés de W,
0 - 20 % en poids de Bi ou de composés de Bi, et
2 - 35 % en poids d'un ou plusieurs des éléments Gd, Eu, Sm, La, Ce, Nd, Cs, Ba, I, Pr et/ou de leurs composés et/ou de CsI.

12. Matériau de substitution au plomb selon la revendication 11, **caractérisé en ce que** le matériau de substitution au plomb comprend 2 - 25 % en poids de I, Cs, Ba, La, Ce, Pr et/ou Nd et/ou de leurs composés et/ou de CsI.

13. Matériau de substitution au plomb destiné à la protection contre les radiations dans la gamme d'énergie d'un tube à rayons X ayant une tension de 100 - 140 kV selon l'une des revendications 5 à 10, **caractérisé en ce que** le matériau de substitution au plomb comprend, pour des équivalents en plomb totaux nominaux de 0,25 - 0,6 mm,
12 - 22 % en poids de matériau matrice,
40 - 73 % en poids de Bi et/ou W ou de leurs composés, et
5 - 38 % en poids d'un ou plusieurs des éléments suivants : Gd, Eu, Er, Hf et/ou de leurs composés.

14. Matériau de substitution au plomb selon l'une des revendications 1 à 13, **caractérisé en ce qu'**il comprend une structure de couches de protection ayant des compositions différentes.

15. Matériau de substitution au plomb selon la revendication 14, **caractérisé en ce qu'**il comprend une structure d'au moins deux couches de protection ayant des compositions différentes, séparées ou reliées entre elles, dans laquelle la ou les couches de protection les plus éloignées du corps comprennent majoritairement les éléments de nombres atomiques inférieurs, ou leurs composés, et la ou les couches de protection proches du corps comprennent majoritairement les éléments de nombres atomiques supérieurs, ou leurs composés.

16. Matériau de substitution au plomb selon la revendication 14 ou la revendication 15, **caractérisé en ce qu'**il comprend une structure d'au moins deux couches de protection ayant des compositions différentes, séparées ou reliées entre elles, dans laquelle, dans au moins une couche, au moins 50 % du poids total consistent en un seul élément du groupe constitué par Sn, W ou Bi ou leurs composés.

17. Matériau de substitution au plomb selon la revendication 14 ou la revendication 15, **caractérisé en ce qu'**il comprend une structure d'au moins deux couches de protection ayant des compositions différentes, séparées ou reliées entre elles, dans laquelle, dans au moins une couche, au moins 50 % du poids total consistent uniquement en au moins 40 % en poids de Sn ou de ses composés et au moins 10 % en poids de I, Cs, Ba, La, Ce, Pr et/ou Nd et/ou de leurs composés et/ou de CsI.

18. Matériau de substitution au plomb selon la revendication 14, **caractérisé en ce qu'**il comprend une structure d'au moins deux couches de protection ayant des compositions différentes, séparées ou reliées entre elles, dans laquelle la ou les couches de protection les plus éloignées du corps comprennent majoritairement les éléments, ou leurs composés, ayant le rendement de fluorescence X le plus élevé et la ou les couches de protection proches du corps comprennent les éléments, ou leurs composés, ayant le rendement de fluorescence X le plus faible.

19. Matériau de substitution au plomb selon l'une des revendications 14 à 18, **caractérisé en ce qu'**il comprend une structure d'au moins trois couches de protection ayant des compositions différentes, séparées ou reliées entre elles, dans laquelle la ou les couches de protection les plus éloignées du corps et la ou les couches proches du corps comprennent majoritairement les éléments de nombres atomiques supérieurs, ou leurs composés, et au moins une couche de protection contenant majoritairement des éléments de nombres atomiques inférieurs est disposée au milieu.

20. Matériau de substitution au plomb selon l'une des revendications 14 à 20, **caractérisé en ce qu'**une couche faiblement radioactive est intercalée entre deux couches de protection non radioactives séparées ou reliées à la couche radioactive.

21. Matériau de substitution au plomb selon l'une des revendications 1 à 20, **caractérisé en ce que** les métaux ou les composés métalliques sont granulés et **en ce que** leur granulométrie présente un 50^{ème} centile donné par la formule suivante : $\begin{matrix}{D}_{50} = \frac{d ⋅ p}{10} ⁢ mm\end{matrix}$
où
*D*₅₀ est le 50^{ème} centile de la distribution de granulométrie,
d est l'épaisseur de couche en mm, et
p est la teneur en poids de chaque composant du matériau, rapportée au poids total, et le 90^{ème} centile de la distribution de la granulométrie satisfait la relation *D*₉₀ ≤ 2 · *D*₅₀*.*

22. Tablier de protection contre les radiations, fabriqué à partir du matériau de substitution au plomb selon l'une des revendications 1 à 21.
